# EUROPÄISCHE PATENTSCHRIFT

(11) **EP 0 345 472 B1**
(45) Veröffentlichungstag und Bekanntmachung des Hinweises auf die Patenterteilung: **27.07.1994**
(21) Anmeldenummer: 89108283.6
(22) Anmeldetag: 09.05.1989
(51) Int. Cl.: B41N 7/00

(54) **Gummiwalze und Verfahren zur Umwandlung ihrer Zustandsform an den Stirnseiten der Gummiwalze**
Rubber rolls and process for the conversion of the front sides
Rouleaux en caoutchouc et procédé pour la modification de la face avant

(30) Priorität: 10.06.1988 DE 3819802
(43) Veröffentlichungstag der Anmeldung: 13.12.1989
(73) Patentinhaber: Heidelberger Druckmaschinen Aktiengesellschaft, D-69019 Heidelberg (DE)
(72) Erfinder: Kusch, Hans-Jürgen, D-6903 Neckargemünd (DE)
(74) Vertreter: Stoltenberg, Heinz-Herbert Baldo

(56) Entgegenhaltungen:
- US-A- 2 625 735

## Beschreibung

Die Erfindung betrifft eine Gummiwalze für ein Walzenpaar, bei welchem die Gummiwalze in einer Kontaktzone entlang gemeinsamer Mantellinien der Gummiwalze und einer weiteren Walze an die weitere Walze angestellt ist und ein Flüssigkeitsvorrat vorgesehen ist, der in einem oberhalb der Kontaktzone befindlichen Zwickel zwischen der Gummiwalze und der weiteren Walze mittels Abdichtmitteln an den Enden dieser Walzen eingeschlossen ist, wobei die Abdichtmittel wenigstens in bezug auf die Gummiwalze an je eine Stirnseite einer betreffenden Walze angestellt sind, und ferner ein Verfahren zur Umwandlung der Zustandsform an den Stirnseiten einer derartigen Gummiwalze.

Ein Walzenpaar der genannten Art ist beispielsweise bekannt aus der US-PS 4,455,938, und zwar als Bestandteil eines Feuchtwerks für eine Offset-Druckmaschine. Hierbei dient die mit elastischer Oberfläche ausgestattete Auftragwalze, die der Gummiwalze des Erfindungsgegenstandes entspricht, zum Auftragen von Feuchtmittel auf einen Plattenzylinder der Offset-Druckmaschine. Im oberen Zwickel zwischen der Auftragwalze und einer gegen diese angestellten Dosierwalze ist ein Feuchtmittelvorrat mittels Abdichtmitteln an den Enden dieser Walzen eingeschlossen. Diese Abdichtmittel weisen an jedem Ende des Walzenpaares eine Dichtplatte auf, die mit einer flachen Seite gegen eine Stirnseite der Auftragwalze und mit einer kreisbogenförmig ausgebildeten Dichtplattenstirnseite gegen die Mantelfläche der Dosierwalze jeweils unter der Anpreßkraft einer Feder angestellt ist.

Dichtplatten der genannten Art werden im allgemeinen aus einem Kunststoff mit niedrigem Reibungskoeffizienten wie beispielsweise PTFE hergestellt. Mit derartigen Dichtplatten zusammenwirkende Dosierwalzen von Feuchtwerken sind im allgemeinen an ihren Enden mit Stahlringen versehen, gegen welche eine jeweilige kreisbogenförmig ausgebildete Dichtplattenstirnseite angestellt ist, so daß ein relativ geringer Verschleiß an der Dosierwalze und an der Dichtplattenstirnseite auftritt, insbesondere wenn plasmabeschichtete Stahlringe verwendet werden.

Bei der stirnseitigen Abdichtung einer als Gummiwalze ausgebildeten Auftragwalze kommt es jedoch durch die erforderliche Andruckkraft der Dichtplatte und den hohen Reibungskoeffizienten des Gummis zu sehr hohen Reibkräften. Diese führen zu einem unzulässigen Temperaturanstieg, der bei hoher Maschinengeschwindigkeit Temperaturen bis zu 130 °C zur Folge haben kann, und zu einer starken Abnutzung sowohl der Gummiwalze als auch der Dichtplatte bis hin zur Zerstörung derselben. Die erforderliche Abdichtung ist dabei nicht mehr gewährleistet.

Die Aufgabe der Erfindung besteht nun darin, eine Abdichtung einer Gummiwalze an deren Stirnseiten mittels gegen diese Stirnseiten angestellter Dichtplatten über einen verlängerten Zeitraum und bei relativ hohen Drehzahlen der Gummiwalze zu gewährleisten.

Diese Aufgabe wird gelöst mit einer im Anspruch 1 angegebenen Gummiwalze und einem in Anspruch 2 angegebenen Verfahren zur Umwandlung der Zustandsform an den Stirnseiten einer Gummiwalze gemäß Anspruch 1.

In den Fällen, in denen im Stand der Technik Gummi oder gummielastische Werkstoffe verwendet werden, macht man sich stets deren besondere Elastizität und/oder deren relativ hohen Reibungskoeffizienten zunutze. Bei nachlassender Elastizität und bei Versprödung werden Bauteile aus entsprechenden Werkstoffe wie beispielsweise Dichtringe oder Puffer durch neue ersetzt.

Für die Verwendung von Gummi für eine Auftragwalze eines Feuchtwerks einer Offsetdruckmaschine ist unter anderem ebenfalls die Elastizität ausschlaggebend. Der als bevorzugter Dichtungswerkstoff bekannte Gummi ließ auch befriedigende Ergebnisse bei der stirnseitigen Abdichtung einer als Gummiwalze ausgebildeten Auftragwalze erwarten.

Die Erfindung beschreitet jedoch den Weg, die Elastizität der Mantelfläche der Auftragwalze beizubehalten und in Abkehr von der Ausnutzung der Elastizität und des relativ hohen Reibungskoeffizienten zum Zweck einer Abdichtung die abzudichtenden Stirnseiten einer Gummiwalze mit verminderter Elastizität und vermindertem Reibungskoeffizienten auszubilden.

Zu diesem Zweck bedient sich die Erfindung einer im Stand der Technik unerwünschten Zustandsform von Gummi und sieht diese Zustandform an den Stirnseiten der Gummiwalze vor.

Eine im Stand der Technik unerwünschte Zustandsform von Gummi liegt zwischen einer gummielastischen und einer glasartigen Zustandform und tritt mit fortgeschrittener Molekülvernetzung auf, mit welcher eine zunehmende Aushärtung des Gummis sowie eine zunehmende Glättung seiner Oberfläche einhergeht. Diese als Alterungserscheinungen bekannten Eigenschaften macht sich die Erfindung zunutze. Hierbei wird ein künstlich verkürzter Alterungsprozeß lokal an den Stirnseiten der Gummiwalze vorgesehen und die dabei erfolgende Aushärtung und Glättung der Stirnseiten zur Verbesserung von deren Verschleißfestigkeit und zur Verringerung von deren Reibwiderstand herangezogen, während die gummielastischen Eigenschaften der übrigen Bereiche der Gummiwalze beibehalten werden.

Der künstlich verkürzte Alterungsprozeß wird gemäß der Erfindung mittels einer UV-Bestrahlung hervorgerufen. Diese wird weiterhin gemäß der Erfindung auf die Stirnseiten der Gummiwalzen beschränkt.

Die gemäß der Erfindung vorgesehenen, künstlich gealterten Stirnseiten der Gummiwalze gewährleisten nun dank der erhöhten Verschleißfestigkeit und der geglätteten Oberfläche eine stirnseitige Abdichtung der Gummiwalze mittels gegen deren Stirnseiten angestellter Dichtplatten über einen verlängerten Zeitraum und bei relativ hohen Drehzahlen der Gummiwalze.

Bei einer Gummiwalze mit einer Härte in der Größenordnung von 50 bis 60 Shore werden günstige Dichtungseigenschaften in Verbindung mit an die Stirnseiten der Gummiwalze angestellten Dichtplatten erzielt, wenn diese Stirnseiten über eine Zeitdauer in der Größenordnung von 60 Stunden einer UV-Strahlung mit einer Wellenlänge von etwa 300 bis 400 nm ausgesetzt werden, wobei die Mantelfläche der Gummiwalze gegen die UV-Strahlung abgeschirmt ist, die UV-Strahlung mit einer sogenannten Schwarzlichtlampe erzeugt wird, pro Quadratzentimeter einer Stirnseite eine Leistung der Schwarzlichtlampe in der Größenordnung von 0,1 Watt installiert ist und die Schwarzlichtlampe unter einem Abstand in der Größenordnung von 10 cm zur jeweils zu bestrahlenden Stirnseite angeordnet ist.

Ein Ausführungsbeispiel einer Einrichtung zur Durchführung dieses Verfahrens ist in der Zeichnung dargestellt.

Hierin sind erste Stirnseiten 1.1, 2.1, ..., n.1 einer Mehrzahl von Gummiwalzen 1, 2, ..., n in einer ersten Ebene angeordnet, die von einer Außenfläche 10 einer Abschirmung 11 für die Mantelflächen der Gummiwalzen 1, 2, ..., n gegen die UV-Strahlung dargestellt wird. Die Abschirmung 11 ist mit Durchbrüchen 12 versehen, die an den jeweiligen Durchmesser der Gummiwalzen 1, 2, ..., n angepaßt sind. Die Längsachsen 20.1, 20.2, ..., 20.n der Gummiwalzen 1, 2,..., n liegen in einer gedachten zweiten Ebene 21. In derselben Ebene 21 ist eine stabförmige Schwarzlichtlampe 22 parallel zur Außenfläche 10 der Abschirmung 11 unter einem Abstand a von den Stirnflächen 1.1, 2.1, ..., n.1 der Gummiwalzen 1, 2, ..., n angeordnet. Die Abschirmung 11 schützt die Mantelflächen der Gummiwalzen 1, 2,..., n vor der von der Schwarzlichtlampe 22 abgegebenen UV-Strahlung.

Eine für die stirnseitige Abdichtung im Sinne der Erfindung günstige Beschaffenheit der Stirnfläche einer Gummiwalze mit einer Härte in der Größenordnung von 50 bis 60 Shore ergibt sich bei Anwendung der in der Zeichnung dargestellten Einrichtung, wenn eine Schwarzlichtröhre von etwa 120 cm Länge mit einer Leistung von etwa 36 Watt in einem Abstand a von etwa 10 cm angeordnet wird, diese Schwarzlichtröhre den Stirnflächen einer Anzahl von n = 15 Gummiwalzen mit einem Durchmesser von etwa 60 mm zugeordnet wird und eine Bestrahlungszeit von etwa 60 Stunden vorgesehen wird.

Hierbei ist in der Schwarzlichtröhre pro Quadratzentimeter einer Stirnseite einer Gummiwalze eine Leistung in der Größenordnung von 0,1 Watt installiert.

In der Zeichnung ist eine Einrichtung zur Durchführung des beschriebenen Verfahrens dargestellt, welche die Bestrahlung jeweils erster Stirnseiten 1.1, 2.1, ..., n.1 der Gummiwalzen 1, 2, ..., n ermöglicht. Eine entsprechende Einrichtung kann auch für die zweiten Stirnseiten 1.2 der Gummiwalzen 1, 2, ..., n vorgesehen und gleichzeitig mit der dargestellten benutzt werden, so daß eine erfindungsgemäße Umwandlung der Zustandsform an beiden Stirnseiten einer Mehrzahl von Gummiwalzen gleichzeitig erfolgen kann.

### BEZUGSZEICHENLISTE

- a: Abstand
- 1, 2, ..., n: Gummiwalze
- 1.1, 2.1, ..., n.1: Stirnseite einer Gummiwalze
- 10: Außenfläche der Abschirmung
- 11: Abschirmung
- 12: Durchbruch
- 20.1, 20.2, ..., 20.n: Längsachse einer Gummiwalze
- 21: zweite Ebene
- 22: Schwarzlichtlampe

## Patentansprüche

1. Gummiwalze für ein Walzenpaar, bei welchem die Gummiwalze in einer Kontaktzone entlang gemeinsamer Mantellinien der Mantelfläche der Gummiwalze und einer weiteren Walze des Walzenpaares an die weitere Walze angestellt ist und ein Flüssigkeitsvorrat vorgesehen ist, der in einem oberhalb der Kontaktzone befindlichen Zwickel zwischen der Gummiwalze und der weiteren Walze mittels Abdichtmitteln an den Enden dieser Walzen eingeschlossen ist, wobei die Abdichtmittel wenigstens in bezug auf die Gummiwalze an je eine Stirnseite einer betreffenden Walze angestellt sind,
**dadurch gekennzeichnet,**
daß die Gummiwalze (1, 2, n) an ihren Stirnseiten (1.1, 2.1, n.1; 1.2) eine mittels UV-Bestrahlung erzielte Zustandsform aufweist, die zwischen einer gummielastischen und einer glasartigen Zustandsform liegt.

2. Verfahren zur Umwandlung der Zustandsform an den Stirnseiten einer Gummiwalze gemäß Anspruch 1, wobei die Gummiwalze eine Härte in der Größenordnung von 50 bis 60 Shore aufweist,
**dadurch gekennzeichnet,**
daß die Stirnseiten (1.1, 2.1, n.1; 1.2) der Gummiwalze (1, 2, n) über eine Zeitdauer in der Größenordnung von 60 Stunden einer UV-Strahlung mit einer Wellenlänge von etwa 300 bis 400 nm ausgesetzt werden, wobei die Mantelfläche der Gummiwalze (1, 2, n) gegen die UV-Strahlung abgeschirmt ist, die UV-Strahlung mit einer sogenannten Schwarzlichtlampe (22) erzeugt wird, pro Quadratzentimeter einer Stirnseite (1.1, 2.1, n.1; 1.2) eine Leistung der Schwarzlichtlampe (22) in der Größenordnung von 0,1 Watt installiert ist und die Schwarzlichtlampe (22) unter einem Abstand (a) in der Größenordnung von 10 cm zur jeweils zu bestrahlenden Stirnseite (1.1, 2.1, n.1; 1.2) angeordnet ist.

3. Einrichtung zur Durchführung des Verfahrens nach Anspruch 2,
**dadurch gekennzeichnet**, daß
die Stirnseiten (1.1, 2.1, n.1; 1.2) einer Mehrzahl von Gummiwalzen (1, 2, n) in einer ersten Ebene (10) angeordnet sind,
eine parallel zur ersten Ebene (10) angeordnete stabförmige Schwarzlichtlampe (22) in einer zweiten Ebene (21) liegt, die von den Längsachsen (20.1, 20.2, 20.n) der Gummiwalzen (1, 2, n) bestimmt ist,
ersten Stirnseiten (1.1, 2.1, n.1) der Gummiwalzen (1, 2, n) eine erste und zweiten Stirnseiten (1.2) der Gummiwalzen (1, 2, n) eine zweite stabförmige Schwarzlichtlampe (22) zugeordnet ist, und
eine Abschirmung (11) vorgesehen ist, welche die Mantelflächen der Gummiwalzen (1,2,n) gegen die Strahlung einer jeweiligen Schwärzlichtlampe (22) abschirmt.

## Claims

1. Rubber-covered cylinder for a pair of cylinders, in which, in a contact zone along common generating lines of the outer surface of the rubber-covered cylinder and of a further cylinder of the pair of cylinders, the rubber-covered cylinder is engaged against the further cylinder, and a supply of liquid is provided, which is enclosed in a gore, located above the contact zone, between the rubber-covered cylinder and the further cylinder by sealing means at the ends of said cylinders, the sealing means being engaged, at least in respect of the rubber-covered cylinder, in each case against an end face of a respective cylinder, characterized in that the rubber-covered cylinder (1, 2, n) has on its end faces (1.1, 2.1, n.1; 1.2) a state which is achieved by means of ultraviolet radiation and lies between a rubbery and a glassy state.

2. Method for converting the state at the end faces of a rubber-covered cylinder according to Claim 1, the rubber-covered cylinder having a Shore hardness in the order of magnitude of 50 to 60, characterized in that the end faces (1.1, 2.1, n.1; 1.2) of the rubber-covered cylinder (1, 2, n) are exposed to ultraviolet radiation with a wavelength of about 300 to 400 nm over a period in the order of magnitude of 60 hours, the outer surface of the rubber-covered cylinder (1, 2, n) being shielded from the ultraviolet radiation, the ultraviolet radiation being produced by a so-called black-light lamp (22), an output of the black-light lamp (22) in the order of magnitude of 0.1 watt being installed per square centimetre of an end face (1.1, 2.1, n.1; 1.2), and the black-light lamp (22) being arranged at a distance (a) in the order of magnitude of 10 cm from the end face (1.1, 2.1, n.1; 1.2) to be irradiated in each case.

3. Apparatus for carrying out the method according to Claim 2, characterized in that the end faces (1.1, 2.1, n.1; 1.2) of a plurality of rubber-covered cylinders (1, 2, n) are arranged in a first plane (10), a rod-shaped black-light lamp (22) arranged parallel to the first plane (10) lies in a second plane (21) which is defined by the longitudinal axes (20.1, 20.2, 20.n) of the rubber-covered cylinders (1, 2, n), a first rod-shaped black-light lamp (22) is assigned to first end faces (1.1, 2.1, n.1) of the rubber-covered cylinders (1, 2, n) and a second rod-shaped black-light lamp (22) is assigned to second end faces (1.2) of the rubber-covered cylinders (1, 2, n), and a shield (11) is provided, which shields the outer surfaces of the rubber-covered cylinders (1, 2, n) from the radiation of a respective black-light lamp (22).

## Revendications

1. Rouleau en caoutchouc pour une paire de rouleaux, dans le cas de laquelle le rouleau en caoutchouc est disposé, dans une zone de contact le long de génératrices communes de la surface latérale du rouleau en caoutchouc et d'un autre rouleau de la paire de rouleaux, contre l'autre rouleau, et dans le cas de laquelle est prévu un réservoir de liquide qui, dans une zone de pincement, se trouvant au-dessous de la zone de contact, entre le rouleau en caoutchouc et l'autre rouleau, est relié, par des moyens assurant l'étanchéité, aux extrémités de ces rouleaux, étant précisé que les moyens d'étanchéité sont, au moins en ce qui concerne le rouleau en caoutchouc, disposés contre, chacun, une surface frontale d'un rouleau concerné,
rouleau caractérisé,
par le fait que le rouleau en caoutchouc (1, 2, n) présente, à ses faces frontales (1.1, 2.1, n.1; 1.2), une forme d'état qui est obtenue au moyen d'un rayonnement UV et qui se situe entre une forme d'état à élasticité de type caoutchouc et une forme d'état du type verre.

2. Procédé pour la modification de la forme d'état sur les faces frontales d'un rouleau en caoutchouc selon la revendication 1, dans le cas duquel le rouleau en caoutchouc présente une dureté de l'ordre de grandeur de 50 à 60 Shore,
procédé caractérisé
par le fait que l'on expose les faces frontales (1.1, 2.1, n.1; 1.2) du rouleau en caoutchouc (1, 2, n) pendant une durée de l'ordre de grandeur de 60 heures à un rayonnement UV d'une longueur d'onde d'environ 300 à 400 nm, étant précisé que la surface latérale du rouleau en caoutchouc (1, 2, n) est protégée à l'égard du rayonnement UV, que l'on produit le rayonnement UV au moyen d'une lampe (22) dite à lumière noire, que, par centimètre carré d'une face frontale (1;1, 2.1., n.1; 1.2), est installée une puissance de la lampe à lumière noire (22) de l'ordre de grandeur de 0,1 Watt et que la lampe à lumière noire (22) est disposée à une distance (a), de l'ordre de grandeur de 10 cm, de chacune des faces frontales (1,1, 2.1, n.1; 1.2) à éclairer.

3. Dispositif pour la mise en oeuvre du procédé selon la revendication 2,
caractérisé par le fait
que les faces frontales (1.1, 2.1, n.1; 1.2) d'une pluralité de rouleaux de caoutchouc (1,2, n) sont disposées dans un premier plan (10),
qu'une lampe à lumière noire (22) en forme de barreaux disposés parallèlement au premier plan (10) se situe dans un second plan (21) qui est déterminé par les axes longitudinaux (20.1, 20.2, 20.n) des rouleaux en caoutchouc (1, 2, n),
qu'aux premières faces frontales (1.1, 2.1, n.1) des rouleaux en caoutchouc (1, 2, n) correspond une première lampe à lumière noire en forme de barreau (22) et qu'aux secondes faces frontales (1.2) des rouleaux en caoutchouc (1, 2, n) correspond une seconde lampe à lumière noire en forme de barreau (22), et
qu'est prévu un écran (11) qui protège les surfaces latérales des rouleaux en caoutchouc (1, 2, n) à l'égard du rayonnement d'une lampe à lumière noire respective (22).
